# EUROPÄISCHE PATENTANMELDUNG

(11) **EP 0 035 235 A2**
(43) Veröffentlichungstag der Anmeldung: **09.09.1981**
(21) Anmeldenummer: 81101377.0
(22) Anmeldetag: 25.02.1981
(51) Int. Cl.: G03C 5/54, G03C 5/52

(54) **Verfahren zur Herstellung photographischer Bilder; für dieses Verfahren geeignete photographische Materialien und die damit hergestellten photographischen Bilder**

(30) Priorität: 28.02.1980 GB 8006847
(71) Anmelder: CIBA-GEIGY AG, CH-4002 Basel (CH)
(72) Erfinder: Webb, Terence Charles, Danbury Essex (GB); Thomas, Patrick David Pryce, Writtle Chelmsford Essex (GB); Long, William Edward, Brentwood Essex (GB)
(74) Vertreter: Berg, Wilhelm, Dr.

(57) **Zusammenfassung**

Verfahren zur Herstellung photographischer Bilder, durch
a) bildweise Belichtung eines photographischen Materials, welches mindestens während einer Silberhalogenidentwicklungsstufe in dieser Reihenfolge aus gegebenenfalls einer Deckschicht, mindestens einer Silberhalogenidemulsionsschicht, einer Schicht, welche eine darin substantive Hydroxypyridonazamethinverbindung der allgemeinen Formel enthält, worin R₁ Wasserstoff oder gegebenenfalls substituiertes Alkyl, Aralkyl, Cycloalkyl, Aryl oder Amino oder ein gegebenenfalls substituierter heterocyclischer Rest, Y Wasserstoff, Hydroxyl, -CN, -COOR', -CONR¹R² oder -COR' oder gegebenenfalls substituierten Alkyl, Aralkyl, Cycloalkyl, Aryl oder ein gegebenenfalls heterocyclischer Rest, Z Wasserstoff, -CN, -COOR³, -CONR³R⁴, -S0₃H, -SQ- oder -COR³ ist, wobei R^{I}, R², R³ und R⁴ unabhängig voneinander Wasserstoff oder gegebenenfalls substituiertes Alkyl, Aralkyl, Cycloalkyl oder Aryl oder ein gegebenenfalls heterocyclischer Rest sind, und E die zur Ergänzung zu einem gegebenenfalls substituierten heterocyclischen oder aromatischen Ring erforderlichen Atome darstellt, aus gegebenenfalls zwischen diesen Schichten vorliegenden Zwischenschichten sowie aus einem Träger besteht, wobei gegebenenfalls zwischen diesen Schichten jeweils eine oder mehrere Zwischenschichten vorhanden sind,
b) Behandlung des belichteten, photographischen Materials mit einem wässrig-alkalischen Verarbeitungsbad, welches einen Silberhalogenidentwickler enthält, und
c) bildweise Diffusion des Silberhalogenidentwicklers aus den unbelichteten Bildbereichen der Silberhalogenidemulsionsschicht(en) in die die Verbindung der Formel (1) enthaltenden Schicht und Bleichung dieser Verbindung durch den Silberhalogenidentwickler unter Erzeugung eines photographischen Bildes.

Die bei diesem Verfahren verwendeten Entwickler zeigen eine erhöhte Stabilität gegenüber Oxydationsmitteln.

## Beschreibung

Die vorliegende Erfindung betrifft neue photographische Silberhalogenidmaterialien, Verfahren zur Verarbeitung dieser Materialien zur Herstellung photographischer Abbildungen und die mit diesen Materialien hergestellten Bilder.

Seit Erfindung der Photographie hat man stets Silberhalogenidsalze als lichtempfindliche Verbindungen und grösstenteils entwickeltes Silber als Bild verwendet. Jedoch haben in der Farbphotographie Farbstoffbilder das Silberbild ersetzt. In einer grossen Zahl photographischer Materialien ist allerdings das endgültig erhaltene Bild immer noch ein Silberbild, z.B. in Röntgenmaterialien, Mikrofilmen und in Filmen für das graphische Gewerbe sowie in normalen hochempfindlichen Schwarzweissfilmen. In jüngster Zeit ist aber der Silberpreis so stark gestiegen, dass man Wege gesucht hat, bei weiterer Verwendung von Silberhalogeniden als lichtempfindliche Verbindungen, Farbbilder sogar aus den oben angeführten photographischen Materialien zu bilden. Auf diese Weise kann man das verwendete Silber fast vollständig zurückgewinnen oder zumindest die Menge an verbrauchtem Silber erheblich reduzieren.

Bei einem System in der Farbphotographie ist im allgemeinen die lichtempfindliche Substanz ein Silbersalz. Es wird ein Farbentwickler verwendet, d-er das Silberhalogenid entwickelt und gleichzeitig einen Farbstoff freisetzt, der aus den lichtempfindlichen Schichten in eine Empfangsschicht diffundiert. Diese kann von der lichtempfindlichen Schicht abgezogen werden. Man erhält also schliesslich ein Farbbild, während das gesamte Silber im Restmaterial verbleibt und somit zurückgewinnbar ist.

In der britischen,Patentschrift 2 007 378 wird ein neuartiges photographisches Diffusionsverfahren beschrieben, bei dem keine Diffusion von Farbstoffen stattfindet, aber trotzdem ein Farbstoffbild erhalten wird.

Gegenstand der britischen Patentschrift 2 007 378 ist ein Verfahren zur Herstellung photographischer Bilder durch
a) bildweise Belichtung eines photographischen Materials, welches mindestens während der Silberhalogenidentwicklungsstufe in dieser Reihenfolge aus gegebenenfalls einer Deckschicht, mindestens einer Silberhalogenidemulsionsschicht, einer einen bleichbaren Farbstoff enthaltenden Schicht und einem Träger besteht, wobei gegebenenfalls zwischen diesen Schichten jeweils eine oder mehrere Zwischenschichten vorhanden sind,
b) Behandlung des belichteten photographischen Materials mit einem wässrigen Verarbeitungsbad, um eine Lösung oder Dispersion eines Bleichentwicklers in die Silberhalogenidemulsionsschicht(en) einzubringen und um dadurch das latente Silberbild in der bzw. den Silberhalogenidemulsion(en) zu entwickeln, und
c) bildweise Diffusion des Bleichentwicklers aus den unbelichteten Bildbereichen der Silberhalogenidemulsionsschicht(en) in die den bleichbaren Farbstoff enthaltende Schicht, und Bleichung des Bildfarbstoffs durch den Bleichentwickler unter Erzeugung eines photographischen Bildes.

In der britischen Patentschrift 2 007 378 sind Bleichentwickler als Substanzen definiert, welche sowohl als Silberhalogenidentwickler als auch als Bleichmittel für einen bleichbaren Farbstoff wirken können.

Aus der britischen Patentschrift 2 007 378 ist bekannt, dass Azofarbstoffe des im Silberfarbbleichverfahren verwendeten Typs als bleichbare Bildfarbstoffe bevorzugt werden.

Derartige Azofarbstoffe werden unter sauren Bedingungen gebleicht. Deshalb ist das wässrige Verarbeitungsbad gemäss den in der britischen Patentschrift 2 007 378 angegebenen Beispielen sauer. Es wird ferner dort angegeben, dass als Bleichentwickler reduzierte Silberfarbbleichkatalysatoren vom Diazintyp und gewisse Metallionen in ihren niedrigeren Wertigkeitsstufen bevorzugt werden. Diese Verbindungsklassen sind befähigt, unter wässrigen sauren Bedingungen als Silberhalogenidentwicklungsmittel zu wirken. Jedoch werden beide Arten Bleichentwickler leicht zu ihren inaktiven Formen oxydiert. In der britischen Patentschrift 2 007 378 werden verschiedene Methoden zur Sicherstellung der aktiven Form des Bleichentwicklers in der wässrigen Verarbeitungslösung beschrieben.

Es wurde nun gefunden,-dass gewisse Farbstoffe unter alkalischen Bedingungen durch normale Silberhalogenidentwickler bildweise gebleicht werden können, welche nicht so leicht oxidierbar sind wie die in der britischen Patentschrift 2 007 378 beschriebenen Bleichentwickler.

Gegenstand der vorliegenden Erfindung ist demnach ein Verfahren zur Herstellung photographischer Bilder durch
a) bildweise Belichtung eines photographischen Materials, welches mindestens während einer Silberhalogenidentwicklungsstufe in dieser Reihenfolge aus gegebenenfalls einer Deckschicht, mindestens einer Silberhalogenidemulsionsschicht, einer Schicht, welche ein darin substantives Hydroxypyridonazamethin der allgemeinen Formel enthält, worin R Wasserstoff, gegebenenfalls substituiertes Alkyl, Aralkyl, Cycloalkyl, Aryl oder Amino oder ein gegebenenfalls substituierter heterocyclischer Rest, Y Wasserstoff, Hydroxyl, -CN, -COOR¹, -CONR¹R² oder -COR , gegebenenfalls substituiertes Alkyl, Aralkyl, Cycloalkyl oder Aryl oder ein gegebenenfalls substituierter heterocyclischer Rest, Z Wasserstoff, -CN, -COOR³, -CONR³R⁴, -S0₃H, -S0₃ oder -COR³ ist, wobei R¹, R², R³ und R⁴ unabhängig voneinander Wasserstoff, gegebenenfalls substituiertes Alkyl, Aralkyl, Cycloalkyl oder Aryl oder ein gegebenenfalls substituierter heterocyclischer Rest sind, und E die zur Ergänzung zu einem gegebenenfalls substituierten heterocyclischen oder aromatischen Ring erforderlichen Atome darstellt, aus gegebenenfalls zwischen diesen Schichten vorliegenden Zwischenschichten sowie aus einem Träger besteht, wobei gegebenenfalls zwischen diesen Schichten jeweils eine oder mehrere Zwischenschichten vorhanden sind,
b) Behandlung des belichteten photographischen Materials mit einem wässrig-alkalischen Verarbeitungsbad, um eine Lösung oder Dispersion eines Silberhalogenidentwicklers in die Silberhalogenidemulsionsschicht(en) einzubringen, und um dadurch das latente Silberbild in der (den) Silberhalogenidemulsion(en) zu entwickeln und
c) bildweise Diffusion des Silberhalogenidentwicklers aus den unbelichteten Bildbereichen der Silberhalogenidemulsionsschicht(en) in die die Verbindung der Formel (1) enthaltende Schicht, und Bleichung dieser Verbindung durch den Silberhalogenidentwickler unter Erzeugung eines photographischen Farbbilds.

Ein weiterer Gegenstand der Erfindung betrifft das für das erfindungsgemässe Verfahren geeignete photographische Material.

Gegenstand der Erfindung sind ferner die mit dem photographischen Material hergestellten photographischen Bilder.

Als aromatische Ringe, die durch E vervollständigt werden, werden Phenylenringe bevorzugt, die in para-Stellung durch eine gegebenenfalls substituierte Aminogruppe oder durch eine Hydroxylgruppe substituiert sind. Es können auch weitere Substituenten am Phenylenring vorhanden sein.

Besonders bevorzugte heterocyclische Ringe, die durch E vervollständigt werden, sind Pyrazolon- oder Hydroxypyridonringe.

Der Begriff "substantiv" bedeutet, dass die Azamethinfarbstoffe in der Schicht, in der sie eingegossen sind, diffusionsfest eingelagert sind. Wie weiter unter beschrieben, liegen die Farbstoffe vorzugsweise als feste Dispersionen vor, doch können sie als Oeldispersionen oder auch an ein Beizmittel gebeizt vorliegen. Sie können auch aus Gründen der Molekülgrösse substantiv sein.

Eine besonders bevorzugte Klasse von Verbindungen der Formel (1) sind solche der Formel worin R₁ Wasserstoff, gegebenenfalls substituiertes Alkyl, Aralkyl, Cycloalkyl, Aryl oder Amino oder ein gegebenenfalls substituierter heterocyclischer Rest, Y Wasserstoff, Hydroxyl, -CN, -COOR¹, -CONR¹R² oder -COR¹ oder gegebenenfalls substituiertes Alkyl, Aralkyl, Cycloalkyl oder Aryl oder ein gegebenenfalls substituierter heterocycli- scher Rest ist, Z Wasserstoff, -CN, -COOR³, -CONR³R⁴, -SO₃H, -SO₃ oder -_{C}O_{R}³ ist, wobei _{R}¹, R², R³ und R⁴ unabhängig voneinander Wasserstoff, gegebenenfalls substituiertes Alkyl, Aralkyl, Cycloalkyl oder Aryl oder einen unsubstituierten heterocyclischen Rest darstellen, R₂, R₃ und R₄ unabhängig voneinander Wasserstoff, Halogen, gegebenenfalls substituiertes Alkyl, Cycloalkyl oder Alkoxy und R₅ und R₆ unabhängig voneinander Wasserstoff oder gegebenenfalls substituiertes Alkyl, Aralkyl, Cycloalkyl oder Aryl oder ein gegebenenfalls substituierter heterocyclischer Rest sind, oder zusammen mit dem Stickstoffatom, an das sie gebunden sind, einen 5- oder 6-gliedrigen Ring bilden, oder R₃ und R₅ sowie R₅ und R₆ jeweils zusammen mit dem Stickstoffatom zwei kondensierte Ringe bilden.

Die durch Y, R₁, R , R , R und R dargestellten, gegebenenfalls substituierten Alkylreste sind vorzugsweise Niederalkylgruppen oder substituierte Niederalkylreste, wobei als spezielle Beispiele Methyl, Aethyl, n-Propyl, n-Butyl, Hydroxyniederalkyl wie β-Hydroxymethyl, Niederalkoxyalkyl mit 1 bis 6 Kohlenstoffatomen in den Alkoxy- und Alkylresten, wie β-(Methoxy oder Aethoxy)-äthyl und y-Methoxypropyl, Cyanniederalkyl wie Cyanmethyl, Carbamoylmethyl, Carbäthoxymethyl und Acetylmethyl genannt seien. Ferner können auch n-Octyl, n-Decyl und n-Dodecyl in Frage kommen.

Beispiele für Y, R und R¹, R², R³ und R⁴ in der Bedeutung von Aralkyl sind Benzyl und ß-Phenyläthyl.

Als Beispiel eines Cycloalkylrestes für _{Y} und R¹, R¹, R2, _{R}³ und _{R}⁴ sei Cyclohexyl genannt. Die durch Y, R₁, R¹, R², R³ und R⁴ dargestellten, gegebenenfalls substituierten Arylreste sind Phenyl oder gegebenenfalls substituiertes Phenyl, wie z.B. Phenyl, Tolyl, Chlorphenyl, Methoxyphenyl und Aethoxyphenyl. Sind Y, R¹, R , R , R und R gegebenenfalls substituierte heterocyclische Reste, wo werden 5- oder 6- gliedrige heterocyclische Ringe, wie z.B. 2-Pyridyl, 2-Thiazolyl, 1-Piperidinyl und 1-Morpholinyl, welche jeweils substituiert sein können, bevorzugt.

Als Beispiele für durch Verknüpfung von R₅ und R₆ mit dem Stickstoffatom oder R₃ und R₅ bzw. R₄ und R₆ mit dem Stickstoffatom gebildete, 5- und 6-gliedrige heterocyclische Ringe seien Piperidin, Morpholin, Piperazin und Pyrrolidin genannt.

Z ist vorzugsweise -CN, -COR³, -COOR³ oder -CONR³R⁴, wobei -CN besonders geeignet ist.R³ und R⁴ sind unabhängig voneinander Wasserstoff oder Alkyl mit 1 bis 3 Kohlenstoffatomen.

R₁ ist vorzugsweise Alkyl mit 1 bis 4 Kohlenstoffatomen wie z.B. Methyl, Aethyl, Propyl oder Butyl oder auch Wasserstoff, wobei diese letztere Bedeutung besonders bevorzugt wird.

Von Interesse ist ferner das Verfahren zur Herstellung von Farbstoffen der Formel (1), worin R₁ Wasserstoff, Alkyl mit 1 bis 6 Kohlenstoffatomen, Hydroxyalkyl mit 1 bis 6 Kohlenstoffatomen, Alkoxyalkyl mit jeweils 1 bis 6 Kohlenstoffatomen im Alkyl- und Alkoxyrest, Phenyl, Benzyl, β-Phenyläthyl oder Cyclohexyl, R₂ Wasserstoff, Chloralkyl, Hydroxyalkyl oder Alkoxy mit jeweils 1 bis 6 Kohlenstoffatomen, R₃ Wasserstoff, Alkyl oder Alkoxy mit 1 bis 6 Kohlenstoffatomen, R₄ Wasserstoff oder Alkyl mit 1 bis 6 Kohlenstoffatomen ist, R₅ und R₆ unabhängig voneinander Wasserstoff, Alkyl oder Hydroxyalkyl mit je 1 bis 6 Kohlenstoffatomen, Alkoxyalkyl mit jeweils 1 bis 6 Kohlenstoffatomen im Alkyl- und Alkoxyrest, Carboxyalkyl mit 1 bis 3 Kohlenstoffatomen im Alkylrest, β-Methylsulfonamidoäthyl oder Sulfo-n-butyl sind, Y Wasserstoff, Cyan, Carbomethoxy, Carbäthoxy, Carbamoyl oder Alkyl mit 1 bis 6 Kohlenstoffatomen und Z -CN, Carbomethoxy, Carbäthoxy oder Carbamoyl ist.

Bevorzugte Farbstoffe sind solche der Formel worin R₁ Wasserstoff, Alkyl mit 1 bis 6 Kohlenstoffatomen oder Hydroxyalkyl mit 2 bis 4 Kohlenstoffatomen ist, R₅ und R₆ Alkyl mit 1 bis 4 Kohlenstoffatomen, Hydroxyalkyl mit 2 bis 4 Kohlenstoffatomen oder Sulfo-n-butyl sind oder R₅ und R₆ zusammen mit dem Stickstoffatom, an das sie gebunden sind, einen Piperidin-, Morpholin-, Piperazin- oder Pyrrolidinring darstellen. In ganz besonders bevorzugten Farbstoffen der Formel (2a) sind R Alkyl mit 1 bis 6 Kohlenstoffatomen und R₅ und R₆ Aethyl oder Hydroxyalkyl mit 2 bis 4 Kohlenstoffatomen.

Weitere zur Verwendung im erfindungsgemässen Verfahren geeignete Verbindungen der Formel (2) sind solche, worin Z -CN, -COOR³, -CONR³R⁴ oder -COR³ ist, wobei R³ und R⁴ die oben angegebenen Bedeutungen haben; besonders bevorzugt werden solche, worin Z -CN ist.

Vorzugsweise sind sowohl Y als auch R Alkyl oder substituiertes Alkyl. Besonders bevorzugt werden Y und R₁ als Alkyl mit 1 bis 4 Kohlenstoffatomen. Beispiele hierfür sind oben beschrieben.

Eine weitere bevorzugte Klasse von Verbindungen der Formel (1) zur Verwendung im erfindungsgemässen Verfahren sind solche, worin R₁ Wasserstoff ist. Derartige Verbindungen können als Tautomere der Formel beschrieben werden, worin die Symbole die oben angegebenen Bedeutungen haben.

Vorzugsweise sind R₂, R₃ und R₄ in den Verbindungen der Formeln (2) und R₂ und R₃ in Formel (3) Wasserstoffatome. Y ist vorzugsweise Alkyl mit 1 bis 4 Kohlenstoffatomen. R₅ und R₆ sind vorzugsweise Alkyl oder Alkoxy, worin der Alkylteil je 1 bis 4 Kohlenstoffatome enthält.

Zur Verwendung im erfindungsgemässen Verfahren besonders geeignete Verbindungen sind die Verbindungen der Formeln und Eine weitere geeignete Klasse von Hydroxypyridonverbindungen sind solche der allgemeinen Formel worin Z, Y und R₁ bis R₄ die oben angegebenen Bedeutungen haben.

Ein Beispiel für eine Verbindung der Formel (6) ist die Verbindung der Formel

Eine weitere geeignete Klasse von Farbstoffen der Formel (1) sind Bishydroxypyridonfarbstoffe der allgemeinen Formel worin ^{R}₁₄, ^{R}_{15'} ^{R}₁₆ und R₁₇ je Alkyl mit 1 bis 4 Kohlenstoffatomen, wie Methyl, Aethyl, Propyl, i-Propyl, Butyl oder t-Butyl, sind. Diese Reste können durch Halogen, wie Chlor oder Brom, Hydroxyl, Cyan oder Alkoxy mit 1 bis 4 Kohlenstoffatomen weiter substituiert sein.

Eine weitere geeignete Klasse von Farbstoffen der Formel (1) sind Farbstoffe der Formel worin R₁₄ und R₁₅ die oben angegebenen Bedeutungen haben.

R₁₈, R₁₉ und R₂₀ sind je Wasserstoff oder Alkyl. Diese Alkylgruppen können 1 bis 6 Kohlenstoffatome aufweisen, z.B. Methyl, Aethyl, Propyl, Butyl, Pentyl oder Hexyl oder deren Isomere. Sie sind gegebenenfalls durch Halogen wie Chlor oder Brom, Hydroxyl, Alkoxy mit 1 bis 4 Kohlenstoffatomen, wie Methoxy, Aethoxy oder Butoxy, oder eine Carbonsäuregruppe substituiert. Vorzugsweise sind die Alkylgruppen unsubstituiert. Bevorzugte Alkylreste weisen 1 bis 4 Kohlenstoffatome auf. Methyl wird besonders bevorzugt. R₁₈, R₁₉ und R₂₀ bedeuten weiterhin je gegebenenfalls durch Halogen, wie Chlor oder Brom, Hydroxyl, Cyano, Nitro oder eine Carbonsäuregruppe substituiertes Aryl, z.B. Phenyl oder Naphthyl. Vorzugsweise sind R₁₈, R₁₉ und ^{R}₂₀ gegebenenfalls durch Chlor, Hydroxyl oder Cyan substituiertes Phenyl. Phenyl ist der am besten geeignete Rest für R₁₈, R₁₉ und R₂₀. Die ^{B}e-^{deutung} von R₁₈, R₁₉ und R₂₀ kann gleich oder verschieden sein.

Ein Beispiel für einen Farbstoff der Formel (9) ist der Farbstoff der Formel Die Hydroxypridone der Formel (2) werden gemäss DE-OS 2 808 825 hergestellt.

Die übrigen Verbindungen der Formel (1) lassen sich nach aus der Literatur wohlbekannten Methoden herstellen, beispielsweise durch Kondensation der Ausgangsgruppe der Formel mit einer Nitrosoverbindung der allgemeinen Formel wobei R₁, Y, Z und E die oben angegebenen Bedeutungen haben.

Zweckmässigerweise erfolgt die Umsetzung in einem Lösungsmittel, vorzugsweise Aceton, Aethanol oder Essigsäure, gegebenenfalls unter Erhitzen.

Die Verbindungen der Formel (1) liegen in der Schicht des photographischen Materials vorzugsweise als feste Dispersion vor.

Feste Dispersionen unter Verwendung von Gelatine als Bindemittel können wie folgt hergestellt werden:
Eine Aufschlämmung von 5 bis 20 g des Farbstoffs mit 1 g 10%iger Lösung des Addukts von 1 Mol Octylphenol und 10 Mol Aethylenoxyd und 1 g 10%ige Lösung des Natriumsalzes des sulfonierten Addukts aus 1 Mol Octylphenol und 8 Mol Aethylenoxyd in 78 g Wasser wird in einer Kolloidmühle (z.B. einer mit 0..7 bis 1.0 mm grossen Mahlkörpern beschickten Dyno-Mill bei 3 000 U/min.) auf eine Teilchengrössenverteilung von weniger als 1 um Durchmesser (Durchschnitt 0,4 bis 0,5 pm) vermahlen.

Eine 0,15% Netzmittel enthaltende, 4%ige Gelatinelösung (entkationierte Sorte, pH 6-7) wird allmählich unter Rühren zur Dispersion gegeben. In dieser Stufe kann man einen Härter zusetzen. Die Konzentration der Dispersion wird so eingestellt, dass sie bei λ max. eine Dichte von 3 ergibt (entsprechend Giessgewichten von 20-30 mg/dm² Gelatine und 8-10 mg/dm² Farbstoff).

Unter Silberhalogenidentwickler versteht man eine Verbindung, die dazu befähigt ist, ein latentes Silberbild unter alkalischen Bedingungen zu entwickeln.

Im erfindungsgemässen Verfahren kann man sämtliche aus der Schwarzweissphotographie bekannten Silberhalogenidentwickler anwenden. Dazu gehören Polyhydroxyphenole, beispielsweise Hydrochinon, Bromhydrochinon, Chlorhydrochinon und Pyrogallol, Aminophenole, beispielsweise p-Aminophenol und p-Methylaminophenol (Metol) und Glycin sowie 1-Phenyl-3-pyrazolidinon und Ascorbinsäure.

Dabei kann man Gemische dieser Entwickler einsetzen, welche zwei oder mehr verschiedene Verbindungen enthalten. Vorzugsweise verwendet man ein Gemisch aus Hydrochinon und 1-Phenyl-3-Pyrazolidin.

Ferner kann man im erfindungsgemässen Verfahren einige eher ungewöhnliche Silberhalogenidentwickler verwenden.

Dazu gehören Verbindungen der Formel worin R₂₅ Wasserstoff, Alkyl oder Aryl und Y -0- oder -NH- ist.

Bevorzugte Alkylgruppen weisen 1 bis 4 Kohlenstoffatome auf, z.B. Methyl, Aethyl und Butyl. Als Arylgruppe eignet sich Phenyl (Verbindungen dieser Klasse sind mit Ascorbinsäure nahe verwandt). Ferner sind Verbindungen der Formel bevorzugt, worin R₂₁ bis R₂₄ je Wasserstoff, Methyl oder Aethyl sind. Vorzugsweise sind R₂₁, R_{22'} R₂₃ und R₂₄ Methyl. Diese Verbindung ist als Tetramethylreduktinsäure bekannt.

Das erfindungsgemässe Verfahren lässt sich zur Bildung eines Farbbilds in einer von der Silberhalogenidemulsionsschicht entfernten Schicht oder zur Bildung eines Farbbilds verwenden, welches das Silberbild verstärkt; im letzteren Fall liegt die bleichbare Farbstoffschicht im Material neben der Silberhalogenidemulsionsschicht.

Wird das erfindungsgemässe Verfahren zur Herstellung eines Farbbilds in einer von der Silberhalogenidemulsionsschicht entfernten Schicht verwendet, so kann das photographische Material des oben definierten Typs aus zwei Komponenten bestehen, einerseits dem Bildteil und andererseits dem lichtempfindlichen Teil, vorzugsweise mit einer Trennschicht oder -stelle zwischen der (den) Silberhalogenidemulsionsschicht(en) und der Bildfarbstoffschicht.

Das erfindungsgemässe Verfahren lässt sich jedoch für die Verarbeitung der Kamera verwenden, wobei man die Verarbeitungsflüssigkeit vorzugsweise aus einer Hülse zwischen zwei Schichten des photographischen Materials einführt und die beiden Teile des Materials in innige Berührung bringt.

Dabei ist es erforderlich, dass sich der Silberhalogenidentwickler nicht in der Verarbeitungslösung befindet, da dies den bleichbaren Farbstoff augenblicklich bleichen würde, sondern dass der Entwickler im photographischen Material auf der von der bleichbaren Farbstoffschicht abgekehrten Seite der Silberhalogenidemulsionsschicht angeordnet wird. Der Entwickler liegt vorzugsweise als feste Dispersion vor. Als Entwickler eignet sich Hydrochinon oder ein Hydrochinonderivat wie z.B. Bromhydrochinon, Chlorhydrochinon oder Pyrogallol.

Bei Vorliegen einer Trennschicht oder Trennstelle ist manchmal eine Endstufe im erfindungsgemässen Verfahren erforderlich, um den Trenneffekt zu bewirken und den das entwickelte Silberbild enthaltenden Teil des photographischen Materials von dem das fertige Farbbild auf dem Träger aufweisenden Teil abzutrennen.

Liegt eine Trennschicht vor, so kann diese in einer letzten Wässerung oder einem Lösungsbad aufgelöst werden. Als Trennschicht eignet sich beispielsweise eine in Wasser quellbare phthalierte Gelatineschicht. Ueblicherweise erfolgt der Trenneffekt jedoch während der Verarbei- tᵤng,da beispielsweise phthalierte Gelatine in einer alkalischen Verarbeitungslösung quellbar ist.

Anderenfalls kann eine Trennstelle vorgesehen sein. Die Grenzfläche zwischen zwei Schichten ist dann derart beschaffen, dass die Haftung zwischen den beiden Schichten aufgehoben werden kann. Diese Aufhebung der Haftung kann man beispielsweise durch einepH-Wert- oder Temperaturänderung bewirken. Die Trennstelle sollte zwischen der (den) Silberhalogenidemulsionsschicht(en) und der Bildfarbstoffschicht liegen. Die letzte Verfahrensstufe besteht dann darin, die Haftung aufzuheben um damit den lichtempfindlichen Teil vom Bildteil abzutrennen. Ueblicherweise erfolgt jedoch die Aufhebung der Haftung gegen Ende der Verarbeitung, sodass häufig keine eigentliche Trennungsstufe erforderlich ist.

Wenn entweder eine Trennschicht oder eine Trennstelle im photographischen Material vorliegt, so kann man das gesamte, als lichtempflindliches Mittel verwendete Silber zurückgewinnen, da der das Silber enthaltende Teil des Materials vom fertigen Bildteil abgetrennt werden kann.

Man erzielt jedoch schon eine erhebliche Silberersparnis, wenn der Bildteil nicht von dem das Silber enthaltenden Teil getrennt wird. In diesem Fall ist das fertige, zu betrachtende Bild das Farbbild welches man durch den transparenten Träger hindurch sieht, wobei im photographischen Material ebenfalls ein Silberbild vorhanden ist, das gewöhnlich vom Farbbild durch eine weiss-opake Schicht getrennt ist. In derartigem Material kann die in der (den) Silberhalogenidemulsionsschicht(en) vorhandene Menge Silberhalogenid geringer sein, als erforderlich wäre, wenn das zu betrachtende Bild in der (den) Silberhalogenidemulsionsschicht(en) entstehen sollte.

Wird das erfindungsgemässe Verfahren bei einer Methode zur Herstellung eines das Silberbild verstärkenden Farbstoffbilds angewandt, so ist es üblicherweise erforderlich, eine Silberhalogenidfixierstufe vorzusehen, in welcher unbelichtetes Silberhalogenid aus dem photographischen Material entfernt wird.

Verschiedene Ausführungsformen von beim erfindungsgemässen Verfahren verwendbaren photographischen Materialien seien nun anhand der beigefügten Figuren 1 bis 11 beschrieben.

Es sei darauf hingewiesen, dass sowohl negative Silberhalogenidemulsionen als auch positive Emulsionen verwendbar sind.

Unter Zwischenschichten sind z.B. Trennschichten, Gelatineschichten, weiss-reflektierende oder weiss-opake Schichten sowie Rußschichten zu verstehen.

Es zeigen:
Figuren 1 bis 6 Materialien, die entweder eine Trennstelle oder eine Trennschicht enthalten,
Figuren 7 und 8, Materialien ohne Trennschicht oder -stelle,
Figur 9 ein Material, das sich zur Verstärkung eines Silberbilds durch ein Farbbild eignet, und
Figuren 10 und 11 zur Verarbeitung der Kamera geeignete Materialien, die aus zwei Teilen bestehen.

In den Figuren 1 bis 6 wird der Begriff Trennstelle verwendet. Dies kann entweder eine Grenzfläche zwischen Schichten sein, zwischen denen die Haftung aufgehoben werden kann, oder eine eigentliche Trennschicht bezeichnen.

In Figur 1 ist ein erfindungsgemässes, zur Verwendung als Röntgenfilmmaterial geeignetes photographisches Material dargestellt.

Wie in Figur 1 gezeigt, besteht das Material aus einem transparenten Träger 1 mit einer darauf gegossenen Schicht 2 aus Gelatine mit feinem bleichbaren Farbstoff. Darüber befindet sich die Trennstelle 3. Ueber der Trennstelle 3 liegt eine Rußschicht 4 und darüber eine herkömmliche Silberhalogenidemulsionsschicht 5, dann eine Rußschicht 6 und darüber eine Decksicht 7. Die Silberhalogenidemulsionsschicht 5 ist somit zwischen zwei Rußschichten 4 und 6 eingeschlossen, und das photographische Material lässt sich daher bei Tageslicht handhaben. Das Material kann mit Röntgenstrahlen belichtet und nach der Belichtung unter Verwendung einer wässrigen, alkalischen Lösung des Bleichentwicklers wie eben beschrieben zu einem negativen Silberbild verarbeitet werden. Die Silberhalogenidschicht und die beiden Rußschichten sowie die Decksicht werden dann zwecks Rückgewinnung des Silbers von der Farbstoffschicht abgezogen. Das negative Farbbild auf dem Träger kann dann in Durchsicht betrachtet werden.

Der Einfachheit halber soll der Ausdruck "Röntgenstrahlen", wie in dieser Patentschrift verwendet, für alle sehr kurzwelligen, photographisch brauchbaren aktinischen Strahlen, wie sie von einer Röntgenröhre, Radium oder radioaktiven Isotopen sowie Kernstrahlung einschliesslich β-Teilchen ausgehen, gelten.

Figur 2 zeigt erfindungsgemässes photographisches Material, das als Röntgenaufsichtsmaterial verwendet werden kann. Bei dieser Ausführungsform sind in dieser Reihenfolge eine Schicht 2 aus Gelatine mit bleichbarem Farbstoff, eine weiss-opake Schicht 3, Trennstelle 4, eine Rußschicht 5, eine herkömmliche Silberhalogenidemulsionsschicht 6, eine Rußschicht 7 und eine Deckschicht 8 auf einen transparenten Filmträger 1 gegossen.

Im diesem Fall, wie bei dem Material nach Figur 1, wird das photographische Material zu einem negativen Bild verarbeitet. In diesem Material liegt jedoch eine zusätzliche weiss-opake Schicht vor. Diese kann beispielsweise aus in Gelatine dispergiertem Baryt oder Titanoxyd bestehen. Dabei wirkt die weiss-opake Schicht als Reflexionsbasis für das negative Farbbild, welches in Aufsicht durch den Filmträger hindurch betrachtet wird.

Figur 3 zeigt eine zum Material nach Figur 2 alternative Ausführungsform. Die Schichten sind hier wie in Figur. 2 numeriert, jedoch wird die Trennstelle nun verlegt, und sie befindet sich zwischen der unteren Rußschicht 5 und der Silberhalogenidemulsionsschicht 6. Beim Abziehen der Silberhalogenidemulsionsschicht nach der Verarbeitung haftet die Rußschicht an der weiss-opakten Schicht.

Die hauptsächlichen Vorteile des photographischen Materials gemäss Figuren 1 bis 3 liegen darin, dass das gesamte Silber in der Silberhalogenidemulsionsschicht zurückgewinnbar und das Filmmaterial für Tageslicht unempflindlich ist und somit im unbelichteten Zustand unter normalen Tageslichtbedingungen gehandhabt werden kann. Das erfindungsgemässe photographische Material lässt sich jedoch auch in einer normalen Kamera oder Verarbeitungskamera verwenden, wenn man die obere Rußschicht weglässt. Derartiges Material ohne jegliche Rußschicht ist in der beigefügten Figur 4 gezeigt, wo in dieser Reihenfolge eine Schicht 2 aus Gelatine mit bleichbarem Farbstoff, eine Silberhalogenidemulsionsschicht und eine Deckschicht 5 auf einen opaken Träger 1 gegossen sind. Vorzugsweise enthält dieses Material in der Schicht 4 eine direktpositive Emulsion und liefert somit bei der Verarbeitung ein direktpositives Farbbild, welches man in Aufsicht betrachtet. In diesem Fall kann das Material in keiner Stufe vor dem Abziehen der Silberhalogenidschicht unter Tageslichtbedingungen gehandhabt werden.

Noch eine weitere Ausführungsform des erfindungsgemässen Materials ist in der beigefügten Figur 5 gezeigt. Bei diesem Material sind in dieser Reihenfole eine Schicht. 2 aus Gelatine mit bleichbarem Farbstoff, eine Trennstelle 3, Rußschicht 4, Silberhalogenidemulsionsschicht 5 und Deckschicht 6 auf einen transparenten Träger 1 gegossen. Dabei liefert das Material ein endgültiges Farbbild, das in Durchsicht betrachtet werden kann. Im Fall dieses Materials muss die Belichtung in einer Kamera oder in einer sonstigen lichtdichten Belichtungskamer erfolgen.

Figur 6 zeigt eine weitere Ausführungsform der Erfindung, wobei in dieser Reihenfolge eine Schicht 2 aus Gelatine mit bleichbarem Farbstoff, weiss-opake Schicht 3, Rußschicht 4, Trennstelle 5, Silberhalogenidschicht 6 und Deckschicht 7 auf einen transparenten Träger 1 gegossen sind. Die Belichtung muss auch hier in einer Kamera oder einer lichtdichten Belichtungskammer erfolgen.Die Silberhalogenidemulsionsschicht 6 enthält vorzugsweise eine direktpositive Emulsion, wobei nach der Verarbeitung ein direktpositives, in Aufsicht betrachtetes Bild entsteht. Wird dagegen eine herkömmliche Silberhalogenidemulsion verwendet, so entsteht ein negatives, in Aufsicht betrachtetes Bild, obwohl man natürlich in diesem Fall eher ein Material, welches ein direktpositives Bild liefert, verwenden würde, da man das Bild in Aufsicht betrachtet, sofern es sich nicht um Belichtung mit Röngtenstrahlen handelt, wobei man üblicherweise negative Bilder betrachtet.

Die in Figuren 1 bis 6 gezeigten Materialien lassen sich durch Aufbringen einer wässrig-alkalischen Lösung, die einen Silberhalogenidentwickler enthält, verarbeiten.

Erfindungsgemäss verwendbare, integrale photographische Materialien, d.h. solche, die nach der Verarbeitung nicht aufgetrennt werden, sind in den Figuren 7 bis 9 gezeigt.

In Figur 7 sind in dieser Reihenfolge eine Schicht 2 aus Gelatine mit einem bleichbaren Farbstoff der Formel (1), eine weiss-reflektierende Schicht 3, eine opak-machende Rußschicht 4, eine Silberhalogenidemulsionsschicht 5 und eine Deckschicht 6 auf einen Träger 1 gegossen. Die Belichtung muss in einer Kamera oder lichtdichten Belichtungskammer erfolgen. Die Emulsionsschicht 5 kann wahlweise ein positives oder negatives Bild erzeugen.

In Figur 8 sind in dieser Reihenfolge eine Schicht 2 aus Gelatine mit bleichbarem Farbstoff der Formel (1), eine weiss-reflektierende Schicht 3, eine opak-machende Rußschicht 4, eine Silberhalogenidemulsionsschicht 5, eine opak-machende Rußschicht 6 und eine Deckschicht 7 auf einen Träger 1 gegossen. Dieses Material muss mit Röngtenstrahlen belichtet werden. Die Silberhalogenidemulsion dieser Schicht würde normalerweise eine herkömmliche Emulsion sein, die also ein in Aufsicht zu betrachtendes negatives Bild liefert, da Röntgenfilme üblicherweise zu negativen Bildern verarbeitet werden.

Keines der in den Figuren 7 oder 8 gezeigten Materialien enthält eine Trennstelle oder -schicht. Dies bedeutet, dass das gesamte anfänglich vorhandene Silber im endgültigen Bildmaterial noch vorhanden ist. Es ist jedoch möglich, mit sehr geringem Silbergiessgewicht auszukommen, was nach Belichtung und Verarbeitung des Materials allerdings ein Bild sehr geringer Schwärzung ergibt, die zu niedrig liegt, um als endgültiges Bild brauchbar zu sein. Das endgültige Bild in den Materialien nach den Figuren 7 und 8 ist jedoch ein Farbbild mit durchaus annehmbarer Dichte für ein endgültiges Bild. Die verwendete Silbermenge kann daher klein sein, da das Silber lediglich als lichtempfindliche und nicht ausserdem als bildliefernde Substanz verwendet wird, obwohl es zwar noch im Material vorhanden, aber unsichtbar ist, da es sich auf der vom Farbbild abgekehrten Seite der weiss-reflektierenden Schicht befindet.

In Figur 9 sind in dieser Reihenfolge eine Schicht 2 aus Gelatine mit einem bleichbaren Farbstoff der Formel (1), eine Silberhalogenidemulsionsschicht 3 und eine Deckschicht 4 auf einen Träger 1 gegossen. Belichtung dieses Materials muss in einer lichtdichten Belichtungskammer wie einer Kamera oder einer Röntgenfilmkassette erfolgen. Der belichtete Film muss ebenfalls in der Dunkelkammer verarbeitet werden. Bei der Verarbeitung, d.h. beim Aufbringen eines alkalischen Verarbeitungsbads auf die Decksicht erhält man ein durch ein Farbstoffbild verstärktes Silberbild, da der Silberhalogenidentwickler an den Stellen ohne latentes Bild durch die Schicht aus Gelatine und Farbstoff hindurch diffundiert und dort den Farbstoff bildweise bleicht, wobei ein Farbstoffbild zurückbleibt, das dem entwickelten Silberbild entspricht. Dieses Farbstoffbild verstärkt dassilberbild und ermöglicht eine Verringerung des Silbergiessgewichts ohne jegliche Verminderung der Dichte des endgültigen Bilds.

Die Emulsionsschicht 3 kann wahlweise entweder ein negatives oder ein positives Bild liefern.

Figur 10 zeigt ein erfindungsgemäss verwendbares photographisches Material, das zwei Komponenten umfasst. Die erste Komponente besteht nur aus einer Deckschicht 5. Die andere Komponente umfasst einen transparenten Träger 1, auf den in dieser Reihenfolge eine ausbleichbare Bildfarbstoffschicht. 2, eine weiss-reflektierende Schicht 3 und eine Silberhalogenidschicht 4 gegossen sind. Zwischen der Deckschicht 5 und der Silberhalogenidschicht 4 erkennt man eine Hülse 6, die eine wässrig-alkalische Silberhalogenidentwicklerlösung enthält.

Das Material gemäss Figur 10 ist in einer Selbstverarbeitungskamera an sich bekannter Art verwendbar. Bei der Benutzung wird das Material mit der Deckschicht 5 in enger Berührung mit der Silberhalogenidemulsionsschicht 4 in einer Kamera bildweise belichtet. Vorzugsweise liegt die Hülse 6 im Material mit ihrem Ausgang zwischen zwei Kanten der Deckschicht und Silberhalogenidschichten, befindet sich jedoch in einer solchen Lage, dass die enge optische Berührung zwischen diesen beiden Schichten nicht beeinträchtigt wird.

Nach der Belichtung wird das Material durch ein Paar angetriebener Walzen geführt, welche die Hülse 6 zerbrechen und die darin enthaltene Verarbeitungsflüssigkeit sich gleichförmig zwischen der Decksicht 5 und der Silberhalogenidschicht 4 ausbreiten lassen. Der Silberhalogenidentwickler diffundiert dann in die Silberhalogenidschicht und entwickelt darin an den latenten Bildstellen das Silberbild. An den Stellen ohne latentes Bild diffundiert er durch die weiss-reflektierende Schicht 3 und in die Farbstoff(e) enthaltende Gelatineschicht 2, wo er den ausbleichbaren Farbstoff unter Bildung eines Farbbilds bleicht. Das Bild kann man dann in Aufsicht durch den Träger 1 hindurch betrachten.

Figur 11 zeigt ein weiteres erfindungsgemäss verwendbares photographisches Material, das zwei getrennte Komponenten enthält. Die erste Komponente besteht aus einem Träger 1 und aus einem ausbleichbaren Farbstoff der Formel (1) in einer Gelatineschicht 2, und die zweite Komponente umfasst eine Deckschicht 4, eine Silberhalogenidschicht 5, eine Gelatineschicht 6 mit einem darin enthaltenen Entwickler, z.B. Hydrochinon, und einem Träger 7. Zwischen der ausbleichbaren Farbstoffschicht 2 und der Deckschicht 4 erkennt man eine Hülse 3, welche eine wässrige alkalische Lösung enthält.

Das Material nach Figur 11 ist in einer Selbstverarbeitungskamera an sich bekannter Art verwendbar.

Bei der Benutzung wird die Silberhalogenidschicht der zweiten Komponente in einer Kamera durch den Träger 7 hindurch belichtet. Die Hülse 3 liegt im Material mit ihrem Ausgang zwischen den Kanten der Deckschicht 4 und der bleichbaren Farbstoffschicht 2. Nach der Belichtung wird der Aufbau durch ein Paar angetriebener Walzen geführt, welche die Hülse 3 zerbrechen und die darin enthaltene Verarbeitungsflüssigkeit sich gleichförmig zwischen der Decksicht 4 und der Schicht 2 ausbreiten lassen. Die alkalische Verarbeitungsflüssigkeit diffundiert in die den eingelagerten Entwickler enthaltende Schicht, wo sie den Entwickler freisetzt und auflöst, und dieser diffundiert dann in die belichtete Silberhalogenidschicht. An den latenten Bildstellen entwickelt der Entwickler das belichtete Silberhalogenid und wird verbraucht; an den Stellen ohne latentes Bild diffundiert der Entwickler jedoch in die den bleichbaren Farbstoff enthaltende Schicht 2, wo er den bleichbaren Farbstoff unter Bildung eines Farbbilds bleicht. Die Berührung der ersten Komponente mit der zweiten Komponente kann dann aufgehoben werden, und das Farbbild ist direkt oder durch die Trägerunterlage hindurch.sichtbar.

Als weiss-reflektierende Schicht zur Verwendung in den Materialien gemäss den Figuren 2, 3, 6, 7, 8 und 10 eignet sich beispielsweise die folgende:

Diese Komponenten werden unter Verwendung eines Homogenisierapparats oder Ultraschallmischers dispergiert und zu einer 27 g/m ² TiO₂ enthaltenden Schicht vergossen. Als Rußschicht zur Verwendung in den Materialien gemäss Figuren 1 bis 3 und 5 bis 8 eignet sich beispielsweise die folgende:

Diese Komponenten werden zwei Minuten gelinde vermischt und zu einer 2,7 g/m² enthaltenden Schicht vergossen wird.

Im erfindungsgemässen photographischen Material können noch weitere Schichten vorliegen, beispielsweise eine Neutralisierschicht, eine Zeitkontrollschicht oder eine Schicht zur Regulierung der Quellung der Gelatineschichten. Die oben genannten Schichten befinden sich gegebenenfalls vorzugsweise zwischen der Decksicht und der Silberhalogenidemulsionsschicht oder zwischen der Farbstoffschicht und dem Träger, um den Diffusionsweg des Entwicklers zur bleichbaren Farbstoffschicht nicht zu verlängern oder zu stören.

Als Bindemittel für sämtliche Schichten wird Gelatine bevorzugt. Sogenannte Gelatinestreckmittel können jedoch vorhanden sein, zum Beispiel solche, die sich von synthetischen Kolloidlatices, insbesondere Acryllatices, ableiten. Sonstige natürliche oder synthetische Bindemittel lassen sich entweder für sich oder im Gemisch mit der Gelatine verwenden, beispielsweise Albumin, Casein, Polyvinylalkohol und Polyvinylpyrrolidin.

Der Halogenidgehalt und das Halogenidverhältnis des in der Silberhalogenidemulsionsschicht vorliegenden Silberhalogenids hängen davon ab, wie das Material verwendet werden soll. Es sind sämtliche üblichen Silberhalogenide wie reines Bromid, Chlorobromid, Jodobromid und Chlorobromojodid für das im erfindungsgemässen Verfahren verwendete photographische Material geeignet. Weiterhin können auch alle üblichen, in Silberhalogenidemulsionsschichten vorhandenen Zusatzstoffe darin vorliegen, wie Schwefel- oder Goldsensibilisatoren, Emulsionsstabilisatoren, Netzmittel und Antischleiermittel.

Der verwendete Träger kann irgendeiner der üblichen, für photographische Materialien eingesetzten Träger sein; Im Fall eines transparenten Trägers kann dieser beispielsweise aus Cellulosetriacetat, Celluloseacetatbutyrat, orientierten und substrierten Polystyrol, Polycarbonat oder Polyester, wie Polyäthylenterephthalat bestehen. Ist der Träger opak, so kann er aus irgendeinem der oben angeführten Filmträgermaterialien bestehen, welches beispielsweise mit Bariumsulfat oder Titandioxyd pigmentiert wurde, um seiner begossenen Oberfläche reflektierend zu machen. Es kann auch ein Papierträger mit Barytbeschichtung oder ein polyäthylenkaschierter Papierträger sein. Ferner kann dies ein mit Hohlräumen durchsetzter Polyesterträger sein.

Wie oben angegeben, erfolgt die Verarbeitung vorzugsweise in einem wässrigen Medium, welches vorzugsweise mit einem geeigneten Alkali oder Puffergemisch alkalisch gemacht wird, zweckm&ssigerweis-e auf einen pH-Wert zwischen 9 und 11. Die Verarbeitungs- und Entwicklungsgeschwindigkeit und die Gradation lassen sich in Abhängigkeit vom pH-Wert in weiten Grenzen variieren.

Vorzugsweise enthält das wässrige alkalische Verarbeitungsmedium ein Antischleiermittel, zum Beispiel Jodid- oder Bromidionen oder 1-Phenyl-5-mercaptotetrazol.

Die nachfolgenden Beispiele dienen zur Erläuterung der Erfindung.

Beispiel 1: Drei Proben eines photographischen Materials gemässs Figur 9 werden hergestellt, indem man nacheinander die folgenden Schichten auf einen 0,1 mm dicken farblosen transparenten Cellulosetriacetatträger giesst:
1. eine Gelatineschicht, die. 2,0 g/m² des Azamethinfarbstoffs der Formel in Gelatine mit einem Giessgewicht von 4 g/m² enthält,
2. eine lichtempfindliche Silberhalogenidgelatineemulsionsschicht, die 1,6 g/m² Silber in Form von Silberbromid in 2,0 g/m² Gelatine enthält und
3. eine 1,0 g/m² Gelatine enthaltende Deckschicht.

Alle drei Proben werden unter einem Negativ bildweise belichtet und dann 45 Sekunden bei 40°C in einer Silberhalogenidentwicklerlösung der folgenden Zusammensetzung verarbeitet:

Probe 1 Diese Probe wird 40 Sekunden in Ammoniumthiosulfatlösung fixiert und gewässert, aber nicht weiterverarbeitet. In Probe 1 verbleibt nach der Verarbeitung ein durch ein positives Farbbild verstärktes positives Silberbild im Material.

Probe 2 Nach der obigen Verarbeitung in einer Silberhalogenidentwicklerlösung zu positiven Silber- und Farbbildern wird diese Probe 40 Sekunden in einem Fixierbad auf Ammoniumthiosulfatgrundlage fixiert, 5 Minuten gewässert und dann 4 Minuten bei pH 10 mit einer 0,2%igen Lösung von 1-Phenyl-3-pyrazolidinon behandelt.Das 1-Phenyl-3-pyrazolidinon bleicht allen verbliebenen Farbstoff aus, sodass sich ausschliesslich ein positives Silberbild ergibt. Die Probe wird schliesslich nochmals in Ammoniumthiosulfatlösung fixiert.

Probe 3 Nach der obigen Verarbeitung in einer Silberhalogenidentwicklerlösung zu den positiven Silber- und Farbstoffbildern wird diese Probe 5 Minuten in einem 5% Kupfer-II-bromid enthaltenden Bad verarbeitet, um das entwickelte Silberbild zu bleichen. Anschliessend behandelt man die Probe 4 Minuten in einem Ammoniumthiosulfatfixierbad. Dabei ergibt sich ausschliesslich ein positives Farbbild.

Dann vergleicht man die Dichten der endgültigen Bilder in den drei Proben:

Beispiel 2: Drei weitere Proben werden wie in Beispiel 1 hergestellt und nach bildweiser Belichtung unter einem Negativ 45 Sekunden bei 40°C. in einer Silberhalogenidentwicklerlösung folgender Zusammensetzung verarbeitet:

Probe 1 wird wie in Beispiel 1 belassen, um ein positives Silber- und Farbbild zu liefern,

Probe 2 wird wie in Beispiel 1 weiterbehandelt, um ausschliesslich ein positives Silberbild zu liefern,

Probe 3 wird wie in Beispiel 1 weiterbehandelt, um ausschliesslich ein positives Farbbild zu liefern.

Dann vergleicht man die Dichten der endgültigen Bilder in den drei Proben:

Beispiel 3: Drei Proben photographischen Materials gemäss Figur 9 werden hergestellt, indem man nacheinander die folgenden Schichten auf einen 0,1 mm dicken farblosen transparenten Cellulosetriacetatträger giesst:
1. eine Gelatineschicht, die 2,0 g/m² des Azamethinfarbstoffs der Formel (4) in Gelatine mit einem Giessgewicht von 4,0 g/m² enthält,
2. eine lichtempfindliche Silberhalogenidgelatineemulsionsschicht, die Silberjodobromid (Br ⊖ 98,4% und J ^{⊖} 1,6%) enthält (Silbergiessgewicht 4,5 g/m² und Gelatinegiessgewicht 5,0 g/m²), und
3. eine 1,0 g/m² Gelatine enthaltende Deckschicht.

Alle drei Proben werden unter einem Stufenkeil bildweise belichtet und dann 20 Sekunden bei 40°C in einer Silberhalogenidentwicklerlösung der folgenden Zusammensetzung verarbeitet:

Probe 1 wird wie in Beispiel 1 belassen, um ein Silber- und Farbbild zu liefern.

Probe 2 wird wie in Beispiel 1 weiterbehandelt, um ausschliesslich ein Silberbild zu liefern.

Probe 3 wird wie in Beispiel 1 weiterbehandelt, um ausschliesslich ein Farbbild zu liefern.

Dann vergleicht man die Dichten der endgültigen Bilder in den drei Proben.

Beispiel 4: Man stellt eine Probe photographisches Material gemäss Figur 11 her. Die erste Komponente umfasst einen 0,1 mm dicken farblosen transparenten Cellulosetriacetatträger 1, auf den eine Gelatineschicht 2 gegossen ist, die. 2,0 g/m² des in Beispiel 1 verwendeten Azamethinfarbstoffs enthält. Die zweite Komponente besteht aus einer 0,1 g/m² Gelatine enthaltenden Gelatinedeckschicht 4, einer lichtempfindlichen Silberhalogenidemulsionsschicht 5 wie in Beispiel 1 verwendet, einer Gelatineschicht 6, welche 2,0 g/m² Entwickler der Formel in Gelatine mit einem Giessgewicht von 4 g/m2 enthält, und einem 0,1 mm dicken farblosen transparenten Celluloseträger 7.

Die Silberhalogenidemulsionsschicht in der zweiten Komponente wird durch die Deckschicht 4 hindurch unter einem Stufenkeil belichtet.

Man giesst 1-m Natronlauge bei Raumtemperatur auf die Deckschicht 4 und drückt die Farbstoffschicht 2 1 Minute gegen die Deckschicht, wobei die Verarbeitungslösung dazwischen eingeschlossen ist. Nach 1 Minute wird die erste Komponente, d-h. die Farbstoffschicht 2 auf dem Träger 1, von der Deckschicht getrennt und gewässert. In der Bildschicht 2 erhält man ein klares, bezüglich des Stufenkeils negatives, dunkelblaues Bild.

Beispiel 5: Eine Probe photographischen Materials gemäss Figur 7, jedoch unter Weglassen der opaken Schicht 4, wird hergestellt, indem man nacheinander die folgenden.Schichten auf einen 0,1 mm dicken
1. eine Gelatineschicht, die. 2,0 g/m² des Azamethinfarbstoffs der Formel in Gelatine mit einem Giessgewicht von 4 g/m² enthält,
2. eine Titandioxydschicht,
3. eine lichtempfindliche Silberhalogenidgelatineemulsionsschicht, die Silberjodidbromid (Br ^{⊖} 98,4% und J ^{⊖} 1.6%) enthält (Silbergiessgewicht 4,5 g/m² und Gelatinegiessgewicht 10 g/m²), und
4. eine 1,0 g/m² Gelatine enthaltende Deckschicht.

Die Probe wird unter einem Stufenkeil bildweise belichtet und dann 40 Sekunden bei 40°C in einer Silberhalogenidentwicklerlösung der folgenden Zusammensetzung verarbeitet:

Man erhält ein klares, dunkelblaues Bild mit D max 1,30 und D min 0,44, welches man durch den transparenten Träger hindurch gegen die opake Titandioxydschicht als Hintergrund betrachten kann.

Beispiel 6: Eine Probe photographischen Materials gemäss Figur 10, jedoch mit einer integralen Deckschicht anstelle der Deckschicht, wird hergestellt, indem man eine 2,0 g/m² des Azamethinfarbstoffs der Formel (103) enthaltende Gelatineschicht. 2 auf einen 0,1 mm dicken farblosen transparenten Cellulosetriacetatträger giesst. Ueber diese Schicht wird eine wie oben beschrieben hergestellte Titandioxydschicht 3 gegossen. Darüber giesst man eine Silberjodobromid (Br ⊖ 98.4% und J ^{⊖} 1.6%) enthaltende lichtempfindliche Silberhalogenidemulsionsschicht 4. Das Silbergiessgewicht beträgt 5,0 g/m² und das Gelatinegiessgewicht 10 g/m^{2.} Ueber diese Schicht wird eine 1,0 g/m ² Gelatine enthaltende Deckschicht 5 gegossen.

Nach bildweiser Belichtung des Materials unter einem Stufenkeil wird dann eine Verarbeitungslösung der folgenden Zusammensetzung auf die Deckschicht aufgebracht und 40 Sekunden damit in Berührung gelassen:

In der Schicht 2 erhält man ein klares bläuliches Bild mit D min 0,44 und D max 1,30.

Beispiel 7: Eine Probe photographischen Materials gemäss Figur 9 wird hergestellt, indem man nacheinander die folgenden Schichten auf einen 0,1 mm dicken farblosen transparenten Cellulosetriacetatträger giesst:
1. eine Gelatineschicht, die 5 mg/dm² feste Dispersion des Farbstoffs der Formel in Gelatine bei einem Giessgewicht von 30 mg/dm² enthält,
2. 10 mg/dm² photographischer Silberhalogenidemulsion in 37 mg/dm² Gelatine und
3. eine Deckschicht mit mg/dm² Gelatine.

Dieses Material wird 30 Sekunden durch einen Graukeil hindurch belichtet und dann 1 Minute in einer Entwicklerlösung der folgenden Zusammensetzung verarbeitet:

Man erhält ein kombiniertes Silber- und Farbbild des Keils mit einer Silberdichte von 2 und einer Farbstoffdichte von 0,7.

## Patentansprüche

1. Verfahren zur Herstellung photographischer Bilder durch
(a) bildweise Belichtung eines photographischen Materials, welches mindestens während einer Silberhalogenidentwicklungsstufe in dieser Reihenfolge aus gegebenenfalls einer Deckschicht, mindestens einer Silberhalogenidemulsionsschicht, einer Schicht, welche eine darin substantive Hydroxypyridonazamethinverbindung der Formel enthält, worin Rₗ Wasserstoff, gegebenenfalls substituiertes Alkyl, Aralkyl, Cycloalkyl, Aryl, Amino oder ein gegebenenfalls substituierter heterocyclischer Rest, Y Wasserstoff, Hydroxyl, -CN, -COOR¹, CONR¹R² oder -_{C}OR^{l}, gegebenenfalls substituiertes Alkyl, Aralkyl, Cycloalkyl, Aryl oder ein gegebenenfalls substituierter heterocyclischer Rest, Z Wasserstoff, -CN, -COOR³, -CONR³R⁴, -S0₃H, -SO₃⁻ oder -COR³ ist, wobei R^{l}, R², R³ und R⁴ unabhängig voneinander Wasserstoff, gegebenenfalls substituiertes Alkyl, Aralkyl, Cycloalkyl oder Aryl oder ein gegebenenfalls substituierter heterocyclischer Rest sind, und E die zur Ergänzung zu einem gegebenenfalls substituierten heterocyclischen oder aromatischen Ring erforderlichen Atome darstellt, aus gegebenenfalls zwischen diesen Schichten vorliegenden Zwischenschichten sowie aus einem Träger besteht, wobei gegebenenfalls zwischen diesen Komponenten jeweils eine oder mehrere Zwischenschichten vorhanden sind,
(b) Behandlung des belichteten photographischen Materials mit einem wässrig-alkalischen Verarbeitungsbad, um eine Lösung oder Dispersion eines Silberhalogenidentwicklers in die Silberhalogenidemulsionsschicht(en) einzubringen und um dadurch das latente Silberbild in der (den) Silberhalogenidemulsion(en) zu entwickeln, und
(c) bildweise Diffusion des Silberhalogenidentwicklers aus den unbelichteten Bildbereichen der Silberhalogenidemulsionsschicht(en) in die die Verbindung der Formel (1) enthaltende Schicht, und Bleichung dieser Verbindung durch den Silberhalogenidentwickler unter Erzeugung eines photographischen Farbbilds.

2. Verfahren nach Anspruch 1, dadurch gekennzeichnet, dass die Verbindung der Formel entspricht, worin R₂, R₃ und R₄ unabhängig voneinander Wasserstoff, Halogen, gegebenenfalls substituiertes Alkyl, Cycloalkyl oder Alkoxy und R_{S} und R₆ unabhängig voneinander Wasserstoff, gegebenenfalls substituiertes Alkyl, Aralkyl, Cycloalkyl oder Aryl oder ein gegebenenfalls substituierter heterocyclischer Rest sind oder zusammen mit dem Stickstoffatom, an das sie gebunden sind, einen 5- oder 6-gliedrigen Ring bilden, oder R₃ und R oder R₄ und R₆ jeweils zusammen mit dem Stickstoffatom zwei kondensierte Ringe bilden, und R₁, Y und Z die in Anspruch 1 angegebenen Bedeutungen haben.

3. Verfahren nach Anspruch 2, dadurch gekennzeichnet, dass die Verbindung der Formel entspricht, worin R₁, R₂, R₃ und R₄, Y und Z die in Anspruch 2 angegebenen Bedeutungen haben.

4. Verfahren nach Anspruch 1, dadurch gekennzeichnet, dass die Verbindung der Formel entspricht, worin R14, R_{15'} R₁₆ und R₁₇ Methyl oder Aethyl sind.

5. Verfahren nach Anspruch 1, dadurch gekennzeichnet, dass die Verbindung der Formel entspricht, worin ^{R}_{18'} ^{R}₁₉ und ^{R}₂₀ unabhängig voneinander Wasserstoff, Alkyl mit 1 bis 6 Kohlenstoffatomen oder gegebenenfalls substituiertes Aryl sind und R₁₄ und R₁₅ die in Anspruch 4 angegebenen Bedeutungen haben.

6. Verfahren nach Anspruch 1, dadurch gekennzeichnet, dass der Farbstoff als feste Dispersion in einer Schicht des photographischen Materials vorliegt.

7. Verfahren nach Anspruch 1, dadurch gekennzeichnet, dass der Silberhalogenidentwickler Hydrochinon oder ein Hydrochinonderivat ist.

8. Verfahren nach Anspruch 1, dadurch gekennzeichnet, dass der Silberhalogenidentwickler von Anfang an im photographischen Material vor dessen Belichtung und Verarbeitung vorhanden ist, wobei sich der Silberhalogenidentwickler auf der von der den Farbstoff der Formel (1) enthaltenden Schicht abgekehrten Seite der Silberhalogenidemulsionsschicht befindet.

9. Verfahren nach Anspruch 1, dadurch gekennzeichnet, dass das photographische Material als einteiliges Material hergestellt wird, das die Deckschicht, die Silberhalogenidemulsionsschicht und die eine Verbindung der Formel (1) enthaltende Schicht auf einem Träger enthält.

10. Verfahren nach Anspruch 9, dadurch gekennzeichnet, dass im verwendeten photographischen Material zwischen der Silberhalogenidemulsionsschicht und der eine Verbindung der Formel (1) enthaltenden Schicht entweder eine Trennschicht oder eine Trennstelle vorliegt.

11. Verfahren nach Anspruch 1, dadurch gekennzeichnet, dass im photographischen Material mindestens eine licht-opake Schicht neben einer Silberhalogenidemulsionsschicht vorliegt.

12. Verfahren nach einem der Ansprüche 1 und 26,. dadurch gekennzeichnet, dass im photographischen Material eine weiss-reflektierende Schicht neben der eine Verbindung der Formel (1) enthaltenden Schicht auf der vom Träger abgekehrten Seite vorliegt.

13. Verfahren nach Anspruch 1, dadurch gekennzeichnet, dass das photographische Material in dieser Reihenfolge eine Deckschicht, eine licht-opake Schicht, eine Silberhalogenidemulsionsschicht, eine licht-opake Schicht, eine Schicht, die eine Verbindung der Formel (1) enthält, und einen Träger umfasst, wobei das Material gegebenenfalls eine Trennstelle oder Trennschicht oder eine weiss-reflektierende Schicht enthält.

14. Verfahren nach Anspruch 1, dadurch gekennzeichnet, dass das photographische Material in zwei Abschnitten hergestellt wird, wobei der eine Abschnitt die Deckschicht und die Silberhalogenidemulsionsschicht(en) und der andere Abschnitt die eine Verbindung der Formel (1) enthaltende Schicht umfasst.

15. Photographisches Material, dadurch gekennzeichnet, dass es in dieser Reihenfolge gegebenenfalls eine Deckschicht, mindestens eine Silberhalogenidemulsionsschicht, eine einen in der Schicht substantiven bleichbaren Farbstoff nach Anspruch 1 enthaltende Schicht, einen Träger und gegebenenfalls zwischen diesen Schichten jeweils eine oder mehrere Zwischenschichten umfasst.

16. Photographisches Material nach Anspruch 15, dadurch gekennzeichnet, dass das photographische Material als einteiliges Material hergestellt ist.

17. Photographisches Material nach Anspruch 16, dadurch gekennzeichnet, dass das photographische Material in dieser Reihenfolge eine Deckschicht, eine licht-opake Schicht, eine Silberhalogenidemulsionsschicht, eine licht-opake Schicht, eine Schicht, die eine Verbindung der Formel (1) enthält, und einen Träger umfasst.

18. Photographisches Material nach Anspruch 15, dadurch gekennzeichnet, dass das photographische Material in zwei Abschnitten hergestellt wird, wobei der eine Abschnitt die Deckschicht und die Silberhalogenidemulsionsschicht(en) und der andere Abschnitt die eine Verbindung der Formel (1) enthaltende Schicht umfasst.

19. Photographisches Material nach Anspruch 18, dadurch gekennzeichnet, dass zwischen der Silberhalogenidschicht und einer Zwischenschicht eine Hülse vorhanden ist, welche eine wässrige Silberhalogenidentwicklerlösung enthält.

20. Photographisches Material nach Anspruch 18, dadurch gekennzeichnet, dass zwischen der den bleichbaren Farbstoff enthaltenden Schicht und einer einen Entwickler enthaltenden Zwischenschicht eine Hülse vorhanden ist, welche eine wässrige alkalische Lösung enthält.

21. Die mit dem photographischen Material nach Anspruch 15 hergestellen photographischen Bilder.
